# EUROPÄISCHE PATENTSCHRIFT

(11) **EP 1 972 393 B1**
(45) Veröffentlichungstag und Bekanntmachung des Hinweises auf die Patenterteilung: **17.11.2010**
(21) Anmeldenummer: 08150875.6
(22) Anmeldetag: 31.01.2008
(51) Int. Cl.: B21D 26/02

(54) **Verfahren und Vorrichtung zur Warmumformung von Blechen aus titanbasierten Legierungen**
Method and device for hot forming of sheet metals from titanium based alloys
Procédé et dispositif de formage à chaud de tôles en alliages à base de titane

(30) Priorität: 23.03.2007 DE 102007014948
(43) Veröffentlichungstag der Anmeldung: 24.09.2008
(73) Patentinhaber: Rolls-Royce Deutschland Ltd & Co KG, 15827 Blankenfelde-Mahlow (DE)
(72) Erfinder: Schreiber, Karl, 15838 Am Mellensee (DE)
(74) Vertreter: Wablat, Wolfgang

(56) Entgegenhaltungen:
- US-A- 3 934 441
- US-A- 4 117 970
- US-A- 4 984 348
- US-B1- 6 202 276

## Beschreibung

Die Erfindung bezieht sich auf ein Verfahren zur Warmumformung von Blech aus titanbasierten Legierungen gemäß dem Oberbegriff des Patentanspruchs 1. Ein solches Verfahren ist zum Beispiel aus der US-B-6202276 bekannt.

Titanlegierungen werden im Allgemeinen als schwer verformbar angesehen und haben oftmals gegenüber anderen Legierungen wie Stahl oder Aluminiumlegierungen in geringerem Maße vorhersehbare verformungseigenschaften. Insbesondere der Grad der Rückfederung, die überwiegend bei der Kaltverformung von dünnen Titanblechen, seltener aber auch bei der Warmformgebung auftritt, kann nur schwer im Voraus bestimmt werden. Viele Bauteile aus Titanlegierungen werden daher durch Formgebung bei erhöhten Temperaturen oder - bei Bauteilen mit geraden Abschnitten und ausreichend großem Biegeradius des Werkzeugs - auch durch Kaltformgebung - gegebenenfalls in mehreren Verformungsschritten oder mit einem anschließenden Warmformgebungsschritt - hergestellt.
Um die mit der Rückfederung verbundenen Nachteile zu verringern, wurde auch schon eine Überformung vorgeschlagen. Weitere Probleme bei der Umformung von Titan sind die Gefahr der Rissbildung, der Werkzeugverschleiß und eine Versprödung des Werkstoffs, insbesondere beim Warmformgeben, sowie eine Tendenz zur Ungleichmäßigkeit aufgrund der Anisotropie dünner Bleche.

Eine Kaltverformung von Titan und Titanlegierungen ist bei sehr einfachen Geometrien des Werkstücks und großen Biegeradien des Werkszeugs sowie unter Erwärmung des Umformwerkzeugs in einem mehrstufigen Verfahren bei Raumtemperatur oder bei erhöhter Temperatur im Bereich zwischen 215 und 315°C möglich.

Aus US-B-6202276 und US-A-4984348 sind Verfahren zur Warmumformung von Blech aus titanbasierten Legierungen in einer Umformvorrichtung und Umformvorrichtungen zur Durchführung des Verfahrens bekannt, wobei das umzuformende, zwischen zwei abdichtend geschlossenen Werkzeughälften gehaltene Titanblech durch die Wärmestrahlung von in das Werkzeug integrierten Heizelementen auf Warmformungstemperatur erwärmt und unter der Wirkung eines erwärmten gasförmigen, von oxydierenden Bestandteilen freien Druckmediums sowie eines auf der vom Druckmedium abgewandten Seite des Titanbleches erzeugten Unterdrucks ohne Gegendruck gegen die kalte Werkzeugkontur verformt wird. Hierbei werden Temperaturen zwischen 180 und 310 °C bzw. im Bereich von 870 bis 925 °C angewandt.

Die bessere Verformbarkeit von Titanlegierungen bei erhöhter Temperatur geht mit einer verringerung der Rückfederung und der Streckgrenze einher und erlaubt eine Verformung in nur einem Verformungsschritt. Abgesehen von dem mit der erforderlichen Erwärmung des Werkzeugs erheblichen apparativen und Energieaufwand, sind nur geringe, mit langen Haltezeiten bei hohen Temperaturen verbundene Verformungsgeschwindigkeiten möglich, so dass das Warmverformungsverfahren sehr kostenintensiv ist.

Einige Titanlegierungen haben bei der Warmverformung bei sehr hoher Temperatur superplastische Eigenschaften, jedoch ist bei Temperaturen oberhalb 540°C eine Schutzgasatmosphäre oder eine Beschichtung des Werkstücks erforderlich, da das Material bei einer Sauerstoffanreicherung zur Versprödung und Verzunderung neigt. Die superplastischen Eigenschaften einiger Titanlegierungen sind im Temperaturbereich zwischen 870 und 950°C und bei sehr geringen Verformungsgeschwindigkeiten zu verzeichnen. Die geringe Fließspannung bei diesen Temperaturen und die geringen Verformungsgeschwindigkeiten erfordern geringe Verformungskräfte. Zur Vermeidung der Oberflächenoxidation erfolgt die in einem einzigen Schritt mögliche Verformung in einer Schutzgasatmosphäre bzw. im Vakuum. Aufgrund der hohen Werkzeugtemperaturen und der bei diesen Temperaturen sehr hohen Sauerstoffaffinität des Titans und der damit verbundenen erhöhten Oxidation und Versprödungsgefahr muss der hohe Verformungsgrad und die Vermeidung der Rückfederung mit einem hohen Kostenaufwand erkauft werden.

Der Erfindung liegt die Aufgabe zugrunde, ein Verfahren zum Warmumformen von Titanblech anzugeben, das bei vermindertem Kostenaufwand für Werkzeuge und Energie und vermindertem Werkzeugverschleiß in einem einzigen Umformschritt die Bereitstellung qualitativ hochwertiger Titanblecherzeugnisse gewährleistet.

Erfindungsgemäß wird die Aufgabe mit einem Verfahren nach Patentanspruch 1 dadurch gelöst, dass die Warmverformungstemperatur 600°C nicht überschreitet.

Vorteilhafte Weiterbildungen der Erfindung ergeben sich aus den Unteransprüchen.

Der Grundgedanke der Erfindung besteht darin, dass das umzuformende Titanblech in einem abdichtendend geschlossenen Werkzeug durch die Strahlungswärme von in das Werkzeug integrierten Heizelementen auf eine 600°C nicht überschreitende Warmumformungstemperatur erwärmt und unter der Wirkung eines in das Werkzeug eingeführten, auf die Warmformungstemperatur erwärmten gasförmigen Druckmediums und eines auf der vom Druckmedium abgewandten Werkstückseite erzeugten Unterdrucks umgeformt wird.

Mit dem vorgeschlagenen Verfahren kann Titanblech in einem Arbeitsgang und ohne Rückfederung sowie ohne Materialschädigung und bei geringem apparativem Aufwand und Energieaufwand umgeformt werden.

Ein Ausführungsbeispiel der Erfindung wird anhand einer in den anliegenden Zeichnungen dargestellten Umformvorrichtung für Titanblech näher erläutert. Es zeigt:
- Fig. 1: die Umformvorrichtung im geöffnetem Zustand mit eingelegtem, unverformtem Werkstück,
- Fig. 2: die Umformvorrichtung nach Fig. 1 in geschlosse- nem Zustand während des Formgebungsvorgangs und
- Fig. 3: die Umformvorrichtung mit dem fertig geformten Werkstück.

Zwischen einem Formwerkzeug 1, das eine der gewünschten Form des fertigen Werkstücks 2 entsprechende Formwerkzeugkontur 3 aufweist, und einem Werkzeughohlkörper 4 befindet sich das umzuformende Titanblech 5, hier aus TiA16V4, in einer Stärke von < 1mm. An den einander gegenüberliegenden Auflageflächen des Formwerkzeugs 1 und des Werkzeughohlkörpers 4 ist ein Dichtelement 6 ausgebildet, das für eine sichere Abdichtung zwischen dem Titanblech 5 und dem Formwerkzeug 1 sowie zwischen dem Titanblech 5 und dem Werkzeughohlkörper 4 sorgt. In dem Formwerkzeug 1 ist eine an eine Vakuumpumpe (nicht dargestellt) angeschlossene Abzugsöffnung 7 vorgesehen, während der Werkzeughohlkörper 4 über eine Einlassöffnung 8 mit einer Druckgasquelle (nicht dargestellt) verbunden ist. An der dem Blechrohling 5 gegenüberliegenden Innenfläche des Werkzeughohlkörpers 4 sind auf das Titanblech 5 gerichtete Heizelemente 9, hier Kanthal-Heizwiderstände, angebracht. Wenn das Formwerkzeug 1 und der Werkzeughohlkörper 4, die beide kalt sind, abdichtend an dem Titanblech 5 anliegen (Fig. 2) wird in dem zwischen der Werkzeugkontur 3 und dem Titanblech 5 bestehenden Formwerkzeughohlraum 10 ein Vakuum bzw. zumindest ein Unterdruck erzeugt. Das Titanblech 5 wird durch die Strahlungswärme der Heizelemente 9 von ca. 1600°C auf eine Temperatur von etwa 600°C erwärmt. In den zwischen dem Titanblech 5 und dem Werkzeughohlkörper 4 verbleibenden Werkzeughohlraum 11 wird in abdichtend geschlossenem Zustand der Umformvorrichtung ein auf etwa 600°C erwärmtes gasförmiges Umformmedium, hier Argon, unter einem Druck von 40bar eingebracht, aufgrund dessen Druckwirkung das erwärmte Titanblech 5, und zwar infolge des zuvor erzeugten Vakuums ohne Gegendruck und ohne schädigende Gaseinwirkung an der Unterseite des Titanblechs, in Richtung Formwerkzeugkontur 3 verformt wird. Da das Formwerkzeug 1 kalt ist, erkaltet das Material beim Auftreffen auf die Formwerkzeugkontur 3 oder einen vorstehenden Abschnitt 12 (Fig. 2) von dieser sofort, so dass die umgeformte Werkstückkontur sofort stabilisiert wird und von diesem frühen Zeitpunkt an auch keine Werkstoffschädigung in Form einer Versprödung durch Gasaufnahme (Wasserstoff, Sauerstoff) und Oxidation, die wegen der 600°C nicht überschreitenden Erwärmung des Werkstücks bereits begrenzt ist, zu verzeichnen ist.

Die Fig. 1 zeigt die Umformvorrichtung vor dem Schließen der beiden Werkzeughälften - Formwerkzeug 1 und Werkzeughohlkörper 4. In der in Fig. 2 gezeigten Darstellung mit abdichtend geschlossenen Werkzeughälften wird in den Werkzeughohlraum 11 das gasförmige Umformdruckmedium eingebracht und in dem Formwerkzeughohlraum 10 ein Unterdruck erzeugt. Das Titanblech 5 ist bei zugeschalteten Heizelementen 9 unter der Wirkung des Druckmediums bereits soweit verformt, dass an einem Abschnitt 12 der Formwerkzeugkontur 3 die erkaltete Fertigkontur des Werkstücks erreicht ist. In Fig. 3 ist der Umformvorgang abgeschlossen. Die Zufuhr des Druckmediums und die Unterdruckerzeugung sowie die Wärmeerzeugung mittels der Heizelemente sind unterbrochen. Nach dem Öffnen der Umformvorrichtung kann das fertige, ohne Rückfederung oder Materialschädigung verformte Werkstück 2 aus dem kalten Werkzeug entnommen werden.

### Bezugszeichenliste

- 1: Formwerkzeug
- 2: Werkstück
- 3: Formwerkzeugkontur
- 4: Werkzeughohlkörper
- 5: Titanblech
- 6: Dichtelement
- 7: Abzugsöffnung
- 8: Einlassöffnung
- 9: Heizelemente
- 10: Formwerkzeughohlraum (Vakuum, Unterdruck)
- 11: Werkzeughohlraum (Verformungsdruck)
- 12: vorstehender Abschnitt v. 3

## Patentansprüche

1. Verfahren zur Warmumformung von Blech aus titanbasierten Legierungen in einer Umformvorrichtung, wobei das umzuformende, zwischen zwei abdichtend geschlossenen Werkzeughälften (1, 4) gehaltene Titanblech (5) durch die Wärmestrahlung von in das Werkzeug integrierten Heizelementen (9) auf Warmverformungstemperatur erwärmt und unter der Wirkung eines erwärmten gasförmigen, von oxidierenden Bestandteilen freien Druckmediums sowie eines auf der vom Druckmedium abgewandten Seite des Titanblechs (5) erzeugten Unterdrucks ohne Gegendruck gegen die kalte Werkzeugkontur (3) verformt wird, **dadurch gekennzeichnet,**
**dass** die Warmverformungstemperatur 600°C nicht überschreitet.

2. Verfahren nach Anspruch 1, **dadurch gekennzeichnet, dass** das Druckmedium auf die jeweilige Warmverformungstemperatur erwärmt wird.

3. Verfahren nach Anspruch 1, **dadurch gekennzeichnet, dass** der Druck des gasförmigen Druckmediums in Abhängigkeit vom Werkstoff, der Materialstärke, der Werkstückkontur und der Warmformgebungstemperatur variabel ist.

4. Verfahren nach Anspruch 1, **dadurch gekennzeichnet, dass** als Druckmedium ein inertes Gas eingesetzt wird.

5. Verfahren nach Anspruch 1, **dadurch gekennzeichnet, dass** das Druckmedium außerhalb der Umformvorrichtung in einem Wärmetauscher erwärmt wird.

## Claims

1. Method for hot forming of metal sheet of titanium-based alloys in a forming apparatus, in which the titanium sheet (5) is to be formed, being held between two sealingly closed tool halves (1, 4), is heated to the hot-forming temperature by the radiation heat from heating elements (9) integrated into the tool, and is deformed towards the cold tool contour (3) by the action of a heated gaseous pressure medium free of oxidizing constituents as well as by underpressure generated without any counterpressure on the side of the titanium sheet (5) facing away from the pressure medium, **characterized in that** the hot-forming temperature does not exceed 600°C.

2. Method in accordance with Claim 1, **characterized in that** the pressure medium is heated to the respective hot-forming temperature.

3. Method in accordance with Claim 1, **characterized in that** the pressure of the gaseous pressure medium is variable, depending on material, material thickness, workpiece contour and hot-forming temperature.

4. Method in accordance with Claim 1, **characterized in that** inert gas is used as pressure medium.

5. Method in accordance with Claim 1, **characterized in that** the pressure medium is heated in a heat exchanger outside of the forming apparatus.

## Revendications

1. Procédé pour le formage à chaud de tôles en alliages à base de titane dans un dispositif de formage, selon lequel la tôle en titane (5) à former, maintenue entre deux demi-formes de moule (1, 4) fermées de manière étanche, est chauffée à la température de formage à chaud par le rayonnement thermique d'éléments de chauffage (9) intégrés dans le moule, et formée contre le contour froid (3) du moule sous l'effet d'un fluide comprimé gazeux chauffé exempt de composants oxydants ainsi que d'une dépression sans contre-pression générée du côté de la tôle en titane (5) opposé au fluide comprimé, **caractérisé en ce que** la température de formage à chaud ne dépasse pas 600 °C.

2. Procédé selon la revendication n°1, **caractérisé en ce que** le fluide comprimé est porté à la température de formage à chaud requise.

3. Procédé selon la revendication n°1, **caractérisé en ce que** la pression du fluide comprimé gazeux est variable en fonction du matériau, de l'épaisseur du matériau, du contour du moule et de la température de formage à chaud.

4. Procédé selon la revendication n°1, **caractérisé en ce qu'**un gaz inerte est utilisé comme fluide comprimé.

5. Procédé selon la revendication n°1, **caractérisé en ce que** le fluide comprimé est chauffé à l'extérieur du dispositif de formage dans un échangeur de chaleur.
